# EUROPÄISCHE PATENTANMELDUNG

(11) **EP 4 592 417 A1**
(43) Veröffentlichungstag der Anmeldung: **30.07.2025**
(21) Anmeldenummer: 24222947.4
(22) Anmeldetag: 23.12.2024
(51) Int. Cl.: C22C 38/00, C22C 38/02, C22C 38/04, C22C 38/06, C22C 38/08, C22C 38/10, C22C 38/12, C22C 38/14, C21D 8/02

(54) **EMAILLIERFÄHIGES STAHLBLECH UND VERFAHREN ZUR HERSTELLUNG EINES SOLCHEN**

(30) Priorität: 24.01.2024 DE 102024102000
(71) Anmelder: voestalpine Stahl GmbH, 4020 Linz (AT)
(72) Erfinder: MRACZEK, Klemens, 4050 Traun (AT); HANEDER, Bernhard, 4222 Langenstein (AT)
(74) Vertreter: Lambsdorff & Lange Patentanwälte Partnerschaft mbB

(57) **Zusammenfassung**

Es wird ein Verfahren zur Herstellung eines emaillierfähigen, kaltgewalzten und schlussgeglühten Stahlbleches beschrieben. Das Stahlblech besteht aus den folgenden Elementen (in Gew.-%) : C: 0,05 - 0,09%, Mn: 1,0 - 2,0%, V: 0,02 - 0,1%, Nb: 0 - 0,3%, Ti: 0 - 0,3%, Si: < 0,3%, Al: < 0,1%, Ni: < 0,35%, Co: < 0,2%, N: < 0,04%, S: < 0,04%, P: < 0,1%, Mo: < 0,3%, Ca: < 0,2%, der Rest Eisen und unvermeidbare Verunreinigungen.

## Beschreibung

Die Erfindung betrifft ein emaillierfähiges, kaltgewalztes und schlussgeglühtes Stahlblech sowie ein Verfahren zur Herstellung eines emaillierfähigen, kaltgewalzten und schlussgeglühten Stahlblechs. Ferner betrifft die Erfindung ein kaltgewalztes und schlussgeglühtes Stahlblech, das emailliert ist.

Emaillierfähige Stähle werden beispielsweise im Behälterbau (Boiler, Tanks, usw.) eingesetzt, da das Gewicht und/oder der Materialeinsatz durch Emaillieren reduziert werden kann.

Allerdings weisen emaillierfähige Stähle üblicherweise eher geringe Festigkeiten und Dehnungsgrenzen (Streckgrenzen) auf, die beim Emaille-Einbrennen eine zusätzliche Reduktion erfahren.

Höherfeste, emaillierfähige Stähle zeichnen sich dadurch aus, dass der Festigkeitsverlust beim Einbrennen des Emailles geringer ausfällt. Dabei soll ein Mindestwert für die Dehnungsgrenze nicht unterschritten werden, um eine ausreichende Verformbarkeit des Stahls zu gewährleisten.

Eine weitere wichtige Eigenschaft von emaillierfähigen Stählen ist deren Fischschuppenbeständigkeit. Nach dem Emailliervorgang können fischschuppenartige Defekte in der Emailleschicht auftreten, die durch Ausgasung von Wasserstoff verursacht werden. Diese sollen vermieden werden. Gängige Legierungskonzepte mit Titan und/oder Niob für kaltgewalzte, emaillierfähige Stähle weisen häufig jedoch keine gute Fischschuppenbeständigkeit auf. Darüber hinaus ist bei diesen Konzepten aufgrund einer Karbidvergröberung und einer damit einhergehenden Kornvergröberung beim Emaille-Einbrennen häufig keine höhere Dehnungsgrenze nach dem Emaillieren realisierbar.

Eine der Erfindung zugrunde liegende Aufgabenstellung kann darin gesehen werden, ein emaillierfähiges, kaltgewalztes und schlussgeglühtes Stahlblech zu schaffen, das nach dem Emaillierprozess eine hohe Festigkeit und gleichzeitig eine für die Verformbarkeit ausreichend hohe Dehnungsgrenze aufweist. Ferner soll das Stahlblech fischschuppenbeständig sein.

Die der Erfindung zugrunde liegende Aufgabenstellung wird durch ein Verfahren zur Herstellung eines emaillierfähigen, kaltgewalzten und schlussgeglühten Stahlbleches beschrieben. Das Stahlblech enthält (in Gew.-%) : C: 0,05 - 0,09%, Mn: 1,0 - 2,0%, V: 0,02 - 0,1%, Nb: 0 - 0,3%, Ti: 0 - 0,3%, Si: < 0,3%, Al: < 0,1%, Ni: < 0,35%, Co: < 0,2%, N: < 0,04%, S: < 0,04%, P: < 0,1%, Mo: < 0,3%, Ca: < 0,2%, der Rest Eisen und unvermeidbare Verunreinigungen.

Durch die Zulegierung von Vanadium wird erreicht, dass der durch die Mangan-Mikrolegierung erreichte Festigkeitszuwachs des emaillierfähigen Stahls beim Emaillierprozess nicht oder nur in geringerem Maße als bei herkömmlichen Mikrolegierungen verloren geht. Das heißt, das Vanadium verhindert, dass die durch Mikrolegierung gewonnene Festigkeit beim Emaillierprozess zu stark absinkt. Dies wird dadurch erreicht, dass Vanadium beim Einbrennen (Emaillieren) in Lösung geht und beim Abkühlen (aus dem Emaillierprozess) durch Ausscheidung kornfeinend wirkt. Ein feineres Korn bewirkt eine höhere Festigkeit (d.h. wirkt dem stets auftretenden Festigkeitsverlust beim Emaillieren entgegen und bewahrt somit eine höhere Festigkeit) . Gleichzeitig kann eine hohe Dehnungsgrenze erreicht und auch nach dem Emaillieren aufrechterhalten werden.

Ein weiterer Aspekt besteht darin, dass durch die Kombination von Mangan und Vanadium auf Titan und/oder Niob, die üblicherweise als Mikrolegierung zur Festigkeitserhöhung eines emaillierfähigen Stahl eingesetzt werden, teilweise oder sogar gänzlich verzichtet werden kann. Dies erhöht die Fischschuppenbeständigkeit des Stahls. Beispielsweise können Niob-Gehalte unter 0,1% oder 0,05% oder 0,04% oder 0,03% oder 0,02% oder 0,01% vorgesehen sein (hier und im Folgenden sind sämtliche auf Legierungselemente bezogenen Prozentangaben in Gew.-%). Alternativ oder in Kombination können ferner beispielsweise Titan-Gehalte unter 0,1% oder 0,05% oder 0,04% oder 0,03% oder 0,02% oder 0,01% vorgesehen sein.

Phosphor wirkt festigkeitssteigernd und kann in vergleichsweise hohen Gehalten von z.B. gleich oder größer oder kleiner als 0,05% oder 0,01% zugegeben werden. Phosphorarme Stahlbleche (mit P < 0,005%) sind ebenfalls möglich.

Sämtliche Elemente, für die keine untere Grenze angegeben ist, sind optionale Elemente, die nicht (d.h. mit dem Gehalt 0%) in der Stahlzusammensetzung enthalten sein können.

Das emaillierte, kaltgewalzte und schlussgeglühte Stahlblech kann nach einem einmaligen oder einem zweimaligen Emaille-Einbrennprozess eine Dehnungsgrenze Rp0,2 > 300 MPa (in Längsrichtung des Stahlbleches) aufweisen.

Wie bereits erwähnt, verhindert Vanadium (durch Wiederauflösung im Stahlgefüge beim Emaillieren) einen übermäßigen Festigkeitsverlust des emaillierten Stahlbleches. Beispielsweise kann ein Vanadium-Gehalt zwischen 0,025% und 0,07%, insbesondere zwischen 0,03% und 0,05% oder 0,06%, vorteilhaft sein.

Der Mangan-Gehalt kann beispielsweise zwischen 1,1% und 1,8%, insbesondere zwischen 1,2% und 1,7% liegen. Weitere bevorzugte Bereichsgrenzen sind der Tabelle 1 zu entnehmen. Dadurch kann eine hohe Festigkeit des Stahlbleches gewährleistet werden. Bei den Werten in der Tabelle 1 besteht das Stahlblech neben den angeführten Legierungselementen aus dem Rest Eisen und unvermeidbare Verunreinigungen.

Insbesondere lassen sich mit dem im Folgenden noch näher beschriebenen Verfahren Stahlbleche mit einer hohen Dicke herstellen. Neben den üblichen geringeren Dicken kann auch eine vergleichsweise hohe Dicke im Bereich von 1,6 mm bis 4 mm, insbesondere von 2 mm bis 3 mm realisiert werden.

Ein emailliertes, kaltgewalztes und schlussgeglühtes Stahlblech kann in Bezug auf das Stahlblech die Zusammensetzung des emaillierfähigen Stahlbleches sowie eine Dehnungsgrenze Rp0,2 > 300 MPa aufweisen. Es enthält ferner (da es emailliert ist) eine Emailleschicht.

Ein Verfahren zur Herstellung eines emaillierfähigen, kaltgewalzten und schlussgeglühten Stahlblechs umfasst das Erschmelzen einer Stahlschmelze, die die oben genannte Zusammensetzung des emaillierfähigen Stahlbleches aufweist. Das Verfahren umfasst ferner ein Vergießen der Stahlschmelze zu einem Vorprodukt, ein Warmwalzen des Vorprodukts zu einem Warmband, ein Kaltwalzen des Warmbands zu einem kaltgewalzten Stahlblech, und ein Schlussglühen des kaltgewalzten Stahlblechs.

Eine Warmwalz-Endtemperatur kann beispielsweise zwischen 890°C und 950°C betragen. Insbesondere kann eine Warmwalz-Endtemperatur beispielsweise zwischen 920°C und 940°C vorgesehen sein.

Eine hohe Warmwalz-Endtemperatur kann vorteilhaft sein, da sie die Bildung von grobem (globulären) Zementit/Perlit fördert. Dieser ist vorteilhaft, da er beim Kaltwalzen "zerbrochen" wird und dadurch Poren zur Wasserstoffaufnahme bildet. Je mehr Poren zur Wasserstoffaufnahme vorhanden sind, desto geringer ist die Gefahr einer Fischschuppenbildung beim Emaillieren.

Je höher die Warmwalz-Endtemperatur ist, desto höher kann außerdem eine Haspeltemperatur eingestellt werden, sofern ein Haspeln (Coiling) des Warmbands vorgesehen ist.

Das Kaltwalzen des Warmbands zur Bildung des kaltgewalzten Stahlblechs kann in ein oder mehreren Stufen durchgeführt werden. Beispielsweise kann ein Gesamt-Kaltwalzgrad von mindestens 50% oder 60% oder 65% realisiert werden. Höhere Gesamt-Kaltwalzgrade über 75% und sogar 80% sind ebenfalls möglich. Je höher der Gesamt-Kaltwalzgrad, desto effektiver ist die Erzeugung der Poren für die Wasserstoffaufnahme (d.h., die Fischschuppenbeständigkeit kann sich erhöhen).

Das Schlussglühen des kaltgewalzten Stahlbleches kann beispielsweise im Bereich zwischen 550°C und 700°C, insbesondere 550°C und 650°C oder 550°C und 620°C oder 550°C und 600°C durchgeführt werden. Je tiefer die Schlussglühtemperatur, desto geringer ist der Festigkeitsverlust des kaltgewalzten Stahlbleches. Allerdings muss die Schlussglühtemperatur über der Rekristallisationstemperatur des Stahlbleches liegen, um die gewünschte Verformbarkeit zu gewährleisten.

Während üblicherweise kontinuierliche Glühanlagen für das Schlussglühen emaillierfähiger Stähle eingesetzt werden, kann das Schlussglühen des kaltgewalzten Stahlbleches hier insbesondere mittels eines Haubenglühprozesses durchgeführt werden. Beim Haubenglühen kann die Glühatmosphäre gezielt vorgegeben werden und es kann durch verhältnismäßig lange Glühdauern und eine gleichmäßige Temperaturverteilung kosteneffizient erzielt werden. Dadurch werden geringere Schlussglühtemperaturen und somit geringere Festigkeitsverluste ermöglicht.

Beispielsweise kann das Haubenglühen des kaltgewalzten Stahlbleches in einem Haubenglühofen mit einer Gesamtglühzeit durchgeführt werden, deren untere Grenze z.B. 20 oder 25 oder 30 Stunden beträgt und deren obere Grenze z.B. 40 Stunden ist. Längere Gesamtglühzeiten können zu Festigkeitsverlusten führen.

Alternativ zum Haubenglühen kann jedoch auch hier das Schlussglühen als ein kontinuierliches Glühen in einem Durchlaufglühofen ausgeführt werden. Die Glühzeitdauer im Durchlaufglühofen kann in Abhängigkeit der Dicke und Breite des Stahlblechs zwischen 500 - 1000 s betragen. Die Haltezeit bei der eingestellten maximalen Glühtemperatur von z.B. 650 - 750°C, vorzugsweise 690 - 725°C, kann zwischen 20 s und 500 s, insbesondere 50 s und 300 s betragen, wobei sich insbesondere durch längere Haltezeiten von z.B. über 200 s, 300 s oder 400 s eine gezielte Verfestigung im gewünschten Bereich einstellen lässt.

Das Verfahren kann ferner ein Haspeln des warmgewalzten Stahlbleches umfassen. Insbesondere bei hohen Warmwalz-Endtemperaturen können vorteilhafterweise hohe Haspeltemperaturen von 600°C - 750°C, insbesondere 650°C - 750°C erzielt werden. Eine hohe Haspeltemperatur kann die Fischschuppenbeständigkeit des kaltgewalzten Stahlbleches fördern.

Beispiele und Ausführungsmöglichkeiten der Erfindung werden nachfolgend unter Bezugnahme auf die Zeichnung näher erläutert.

In dieser zeigt Figur 1 in schematischer Darstellung eine Prozessfolge für die Herstellung eines emaillierfähigen, kaltgewalzten Stahlbleches nach der vorliegenden Offenbarung.

Die im Folgenden anhand von Figur 1 erläuterten Prozessschritte sind lediglich beispielhaft und können durch andere oder ähnliche Prozessschritte ersetzt oder ergänzt werden. Insbesondere können zwischen den im Folgenden beschriebenen Prozessschritten weitere Prozesse vorgesehen sein, auf die in dieser Beschreibung nicht näher eingegangen wird.

Ausgangspunkt der Stahlerzeugung ist ein Hochofenprozess 1, in welchem eine Stahlschmelze erschmolzen wird.

Nach einer in Figur 1 nicht dargestellten Nachbehandlung des Stahls (Sekundärmetallurgie) weist die Stahlschmelze eine Zusammensetzung innerhalb der vorstehend angegebenen Bereiche auf.

Anschließend erfolgt ein Vergießen 2 des Stahls, mit welchem Vorprodukte, beispielsweise sogenannte Walzbarren, hergestellt werden.

Die beim Vergießen 2 der Stahlschmelze (beispielsweise Strangguss) hergestellten Vorprodukte werden anschließend in einer Walzstation 3 warmgewalzt. Das Warmwalzen erfolgt bei einer Walzendtemperatur zwischen 890 - 950°C, bevorzugt 920 - 950°C, um hohe Haspeltemperaturen zu ermöglichen.

Nach dem Warmwalzen wird das Warmband optional in Station 4 zu einem Coil (Wickel) gehaspelt. Die Haspeltemperatur kann über einen weiten Bereich variieren und beispielsweise von etwa 600°C bis zu etwa 750°C liegen. Bevorzugt werden Haspeltemperaturen über 650°C, z.B. gleich oder größer als 675°C oder 700°C oder 725°C eingestellt. Da Haspeltemperaturen ab etwa 650°C die Fischschuppenbeständigkeit erhöhen, können hohe Haspeltemperaturen vorteilhaft sein.

Im weiteren Prozessweg erfolgt in einer Walzstation 5 ein Kaltwalzen des Warmbandes. Der Gesamt-Kaltwalzgrad kann mindestens 50% betragen oder darüber liegen, z.B. gleich oder größer als 55%, 60%, 65% oder sogar 70%, 75% oder 80% sein. Je höher der Kaltwalzgrad desto mehr grober Zementit/Perlit wird beim Kaltwalzen zerkleinert, wodurch vermehrt Poren zur H-Aufnahme generiert werden. Diese erhöhen die Fischschuppenbeständigkeit.

Nach dem Kaltwalzen wird das kaltgewalzte Stahlblech bei einer Schlussglühtemperatur (z.B. Temperatur eines Glühofenraums) zwischen 550°C und 700°C, insbesondere 550°C und 650°C oder 550°C und 620°C oder 550°C und 600°C geglüht. Das Schlussglühen wird in einer Schlussglühstation 6, beispielsweise einem Durchlaufglühofen oder einem Haubenglühofen durchgeführt. Die Glühdauer (Gesamtglühzeit) in einem Haubenglühofen kann insbesondere gleich oder größer als 20 oder 25 oder 30 Stunden betragen und z.B. eine obere Grenze von 40 Stunden aufweisen. Das Schlussglühen, das auch als Rekristallisationsglühen bezeichnet wird (da mit dem Schlussglühschritt eine Rekristallisierung des Stahlbleches bewirkt wird), garantiert die Verformbarkeit des Stahls und kann in allen Fällen eine Dehnungsgrenze von Rp0,2 > 300MPa ermöglichen. Da mit steigender Schlussglühtemperatur die Festigkeitsverluste zunehmen, sind niedrige Schlussglühtemperaturen (die aber oberhalb der Rekristallisationstemperatur liegen müssen) bevorzugt.

Der Emailliervorgang kann beispielsweise beim Kunden erfolgen. Es hat sich gezeigt, dass beim späteren Emaillierprozess, der z.B. bei 800 - 850°C in einer Einbrenn-Station 7 erfolgen kann, das Vanadium wieder zu einem guten Teil in Lösung geht. Beim Abkühlen wirkt es kornfeinend und somit festigkeitserhöhend. Gleichzeitig kann z.B. durch eine hohe Haspeltemperatur und/oder einen hohen Kaltwalzgrad sowie durch mikrolegierungsbedingte Ausscheidungen eine hohe Fischschuppenbeständigkeit erreicht werden.

Ein emailliertes Stahlblechprodukt kann beispielsweise einen Behälter (Boiler, Tank, Silo, usw.) aufweisen.

Im Folgenden werden die Grenzwerte der Legierungselemente sowie deren bevorzugte Bereiche tabellarisch zusammengefasst (UL: obere Grenze (upper limit); PUL: bevorzugte obere Grenze (preferred upper limit); SPUL: speziell bevorzugte obere Grenze (specifically preferred upper limit); SPLL: speziell bevorzugte untere Grenze (specifically preferred lower limit); PLL: bevorzugte untere Grenze (preferred lower limit) ; LL: untere Grenze (lower limit)).

**Tabelle 1 (Grenzwerte und bevorzugte Bereiche der Legierungselemente)**

| | C | Mn | V | Nb | Ti | Si | Al | Ni | Co | N | S | P |
|---|---|---|---|---|---|---|---|---|---|---|---|---|
| UL | 0,09 | 2,0 | 0,1 | 0,3 | 0,3 | 0,3 | 0,1 | 0,35 | 0,2 | 0,04 | 0,03 | 0,1 |
| PUL | 0,08 | 1,7 | 0,07 | 0,1 | 0,1 | 0,1 | 0,05 | 0,2 | 0,1 | 0,02 | 0,027 | 0,07 |
| SPUL | 0,075 | 1,5 | 0,05 | 0,045 | 0,08 | 0,02 | 0,035 | 0,15 | 0,08 | 0,015 | 0,025 | 0,07 |
| SPLL | 0,065 | 1,25 | 0,03 | 0,02 | 0,004 | 0,01 | 0,025 | 0,05 | 0,01 | 0,005 | 0,005 | 0,02 |
| PLL | 0,06 | 1,15 | 0,025 | 0,015 | 0,002 | 0,01 | 0,02 | 0,01 | 0,005 | 0,003 | 0,001 | 0,015 |
| LL | 0,05 | 1,0 | 0,02 | 0,0 | 0,0 | 0,0 | 0,0 | 0,0 | 0,0 | 0,0 | 0,0 | 0,0 |

| | | | | | | | | | | | | |
|---|---|---|---|---|---|---|---|---|---|---|---|---|
| Alle Werte sind in Gew.-% angeführt. | | | | | | | | | | | | |

**Tabelle 1 (Fortsetzung)**

| | Mo | Ca |
|---|---|---|
| UL | 0,3 | 0,3 |
| PUL | 0,2 | 0,2 |
| SPUL | 0,1 | 0,15 |
| SPLL | 0,08 | 0,07 |
| PLL | 0,05 | 0,04 |
| LL | 0,0 | 0,0 |

| | | |
|---|---|---|
| Alle Werte sind in Gew.-% angeführt. | | |

### Beispiele

Tabelle 2 zeigt Stahlzusammensetzungen (Legierungen: LG) Nr. 1 bis 9. Die Legierungen Nr. 3 bis 9 sind erfindungsgemäße Legierungen, während die Legierungen Nr. 1 und 2 aufgrund zu geringer V-Gehalte und zu geringem Mn-Gehalt (in Bezug auf Legierung Nr. 1) nicht erfindungsgemäß sind. Der Restgehalt sämtlicher Legierungen besteht in allen Fällen aus Eisen sowie den unvermeidbaren Verunreinigungen. Ferner sind in der Tabelle die notwendigen Zusatzeigenschaften (Fischschuppenbeständigkeit, Haftung) in Bezug auf die Emailleschicht angegeben.

**Tabelle 2 (Beispiele für Stahlzusammensetzungen)**

| LG | C | Mn | V | Nb | Ti | Si | Al | Ni | Co | N | S | P |
|---|---|---|---|---|---|---|---|---|---|---|---|---|
| 1 | 0,060 | **0,55** | **0,002** | 0,002 | 0,0023 | 0,010 | 0,043 | 0,010 | 0,002 | 0,0042 | 0,0067 | 0,0740 |
| 2 | 0,076 | 1,42 | **0,002** | 0,049 | 0,0020 | 0,054 | 0,041 | 0,015 | 0,020 | 0,0040 | 0,0012 | 0,0058 |
| 3 | 0,077 | 1,46 | 0,027 | 0,045 | 0,0670 | 0,024 | 0,042 | 0,011 | 0,021 | 0,0056 | 0,0050 | 0,0085 |
| 4 | 0,061 | 1,03 | 0,054 | 0,030 | 0,0020 | 0,018 | 0,039 | 0,040 | 0,019 | 0,0063 | 0,0015 | 0,0093 |
| 5 | 0,054 | 1,23 | 0,036 | 0,023 | 0,0330 | 0,030 | 0,048 | 0,100 | 0,080 | 0,0051 | 0,0041 | 0,0076 |
| 6 | 0,072 | 1,10 | 0,021 | 0,002 | 0,0500 | 0,028 | 0,051 | 0,030 | 0,090 | 0,0063 | 0,0070 | 0,0096 |
| 7 | 0,068 | 1,38 | 0,032 | 0,017 | 0,0020 | 0,023 | 0,043 | 0,010 | 0,100 | 0,0050 | 0,0053 | 0,0100 |
| 8 | 0,073 | 1,31 | 0,036 | 0,015 | 0,0230 | 0,028 | 0,046 | 0,016 | 0,030 | 0,0060 | 0,0048 | 0,0068 |
| 9 | 0,071 | 1,28 | 0,025 | 0,035 | 0,0480 | 0,029 | 0,045 | 0,120 | 0,090 | 0,0057 | 0,0062 | 0,0072 |

| | | | | | | | | | | | | |
|---|---|---|---|---|---|---|---|---|---|---|---|---|
| Alle Werte sind in Gew.-% angeführt. | | | | | | | | | | | | |

**Tabelle 2 (Fortsetzung)**

| LG | Mo | Ca | Fischschuppenbeständigkeit | Haftung |
|---|---|---|---|---|
| 1 | 0,11 | 0,01 | gut | gut |
| 2 | **0,21** | **0,01** | **schlecht** | **schlecht** |
| 3 | 0,09 | 0,12 | gut | gut |
| 4 | 0,12 | 0,05 | sehr gut | gut |
| 5 | 0,01 | 0,09 | gut | gut |
| 6 | 0,03 | 0,07 | gut | gut |
| 7 | 0,04 | 0,14 | gut | sehr gut |
| 8 | 0,22 | 0,11 | gut | gut |
| 9 | 0,15 | 0,02 | gut | gut |

Es ist ersichtlich, dass die Legierung Nr. 2, die einen hohen Mangan-Gehalt aber einen zu niedrigen Vanadium-Gehalt aufweist, keine ausreichende Qualität der Emailleschicht ermöglicht.

Die Tabelle 3 zeigt Versuchsergebnisse zu den Legierungen Nr. 1 bis 9 bei unterschiedlichen Hauben-Schlussglühtemperaturen. Die Glühzeitdauer (Gesamtglühzeit) wurde so eingestellt, dass für sämtliche Bereiche des Stahlbandes die Schlussglühtemperatur erreicht wurde (Haltezeit z.B. etwa 0,5-1 Stunde). Die gesamte Glühzeitdauer betrug für das Coil etwa 35 Stunden (längere Gesamtglühzeitdauern können ebenfalls verwendet werden). Der Emaille-Einbrand erfolgte stets bei 830°C. Bei Stahlproben der Legierungen Nr. 1 bis 5 wurden die mechanischen Kennwerte auch für einen zweifachen Emaille-Einbrand ermittelt. Als mechanische Kennwerte von Zugversuchen an den einfach bzw. zweifach emaillierten Stahlproben wurden die Dehngrenze bei 0,2% plastischer Verformung (Rp0,2) in MPa und die Bruchdehnung (A30) in Prozent ermittelt. Ferner ist das Produkt aus der Dehnungsgrenze und der Bruchdehnung angegeben.

**Tabelle 3 (mechanische Kenndaten bei einmaligem und zweimaligem Emaille-Einbrennvorgang)**

| LG | Haubenglühtemp. | Emaille-Einbrenn vorgang (830°C) | Rp0,2 (MPa) | A30 (%) | Rp0,2 × A30 (MPa%) | Emaille-Einbrenn vorgänge (830°C) | Rp0,2 (MPa) | A30 (%) | Rp0,2 × A30 (MPa%) |
|---|---|---|---|---|---|---|---|---|---|
| 1 | 600 | 1x | 287 | 34 | 9758 | 2× | 263 | 40 | 10520 |
| 1 | 650 | 1x | 277 | 36 | 9972 | 2× | 256 | 40 | 10240 |
| 1 | 700 | 1x | 243 | 41 | 9963 | 2x | 240 | 41 | 9840 |
| 2 | 600 | 1x | 356 | 31 | 11036 | 2x | 289 | 36 | 10883 |
| 2 | 650 | 1x | 341 | 33 | 11253 | 2x | 276 | 33 | 10277 |
| 2 | 700 | 1x | 335 | 39 | 12931 | 2x | 264 | 35 | 9307 |
| 3 | 600 | 1x | 389 | 29 | 11370 | 2x | 367 | 31 | 11423 |
| 3 | 650 | 1x | 344 | 29 | 10010 | 2x | 328 | 28 | 9247 |
| 3 | 700 | 1x | 305 | 33 | 10072 | 2x | 304 | 29 | 8749 |
| 4 | 600 | 1x | 357 | 29 | 10353 | 2x | 348 | 32 | 11136 |
| 4 | 650 | 1x | 336 | 30 | 10080 | 2x | 331 | 33 | 10923 |
| 4 | 700 | 1x | 298 | 34 | 10132 | 2× | 309 | 36 | 11124 |
| 5 | 600 | 1x | 373 | 28 | 10444 | 2x | 351 | 33 | 11583 |
| 5 | 650 | 1x | 358 | 31 | 11098 | 2× | 329 | 32 | 10528 |
| 5 | 700 | 1x | 309 | 36 | 11124 | 2x | 305 | 34 | 10370 |
| 6 | 600 | 1x | 379 | 30 | 11370 | | | | |
| 6 | 650 | 1x | 360 | 29 | 10440 | | | | |
| 6 | 700 | 1x | 311 | 34 | 10574 | | | | |
| 7 | 600 | 1x | 385 | 30 | 11550 | | | | |
| 7 | 650 | 1x | 351 | 32 | 11232 | | | | |
| 7 | 700 | 1x | 316 | 37 | 11692 | | | | |
| 8 | 600 | 1x | 381 | 29 | 11049 | | | | |
| 8 | 650 | 1x | 349 | 30 | 10470 | | | | |
| 8 | 700 | 1x | 310 | 35 | 10850 | | | | |
| 9 | 600 | 1x | 381 | 27 | 10287 | | | | |
| 9 | 650 | 1x | 345 | 29 | 10005 | | | | |
| 9 | 700 | 1x | 303 | 35 | 10605 | | | | |

Die Legierung Nr. 2 ohne Vanadium zeigt einen signifikanten Streckgrenzenverlust (Rp0,2-Wert) nach dem Einbrand. Die Rp0,2-Werte liegen bereits nach einem einfachen Einbrand unter 300 MPa, bei einem zweifachen Einbrand erfolgt ein noch stärkerer Rückgang. Die erfindungsgemäßen Stahlproben zeigten auch nach zweimaligem Einbrand immer einen Rp0,2-Wert über 300 MPa, teilweise auch deutlich darüber (z.B. über 320 MPa, 330 MPa, 340 MPa und vereinzelt über 350 MPa (Legierung Nr. 5)).

D.h., die erfindungsgemäßen Zusammensetzungen Nr. 3 bis 9 mit höheren Vanadium-Gehalten zeigen eine deutliche Verbesserung der Rp0.2-Werte, sodass selbst nach zweifachem Einbrand immer noch Werte über 300 MPa garantiert werden können.

Die Tabelle 4 zeigt Versuchsergebnisse zu der Legierung Nr. 3 bei unterschiedlichen Hauben-Schlussglühtemperaturen. Die mechanischen Kenndaten wurden vor dem Emaille-Einbrand (0 Einbrennvorgänge), nach einem einmaligen Emaille-Einbrand (1 Einbrennvorgang) und nach einem zweimaligen Emaille-Einbrand (2 Einbrennvorgänge) ermittelt. Die Zugversuche wurden in Längsrichtung (L) und in Querrichtung (Q) durchgeführt. Neben den bereits genannten mechanischen Kenndaten wurden die Zugfestigkeit (Rm) in MPa, die Gleichmaßdehnung (Ag) in Prozent, das Elastizitätsmodul (EMODUL) in kN/mm² und die Vickers-Härte (HV5: Prüfkraft 5kp = 49,03N) in HV (Härte Vickers) ermittelt. Der Emaille-Einbrand erfolgte hier immer bei 800°C.

**Tabelle 4 (Legierung Nr. 3 - mechanische Kenndaten)**

| Einbrennvorgänge | Haubenglühtemperatur | Zugversuche | | | | | | Härte |
|---|---|---|---|---|---|---|---|---|
| | | Richtung | Rp0,2 (MPa) | Rm (MPa) | Ag (%) | A30 (%) | EMODUL (kN/mm²) | HV5 (HV) |
| 0 | 600 | L | 566 | 636 | 10,1 | 18,8 | 205 | 157 |
| | | Q | 638 | 688 | 8,3 | 14,7 | 223 | |
| | 650 | L | 463 | 533 | 15,0 | 25,7 | 221 | 149 |
| | | Q | 490 | 547 | 10,8 | 20,6 | 213 | |
| | 700 | L | 403 | 485 | 15,5 | 30,5 | 203 | 153 |
| | | Q | 431 | 499 | 14,7 | 28,9 | 206 | |
| 1 | 600 | L | 389 | 489 | 15,4 | 29,2 | 207 | 165 |
| | | Q | 426 | 506 | 14,8 | 27,2 | 219 | |
| | 650 | L | 340 | 460 | 15,4 | 29,1 | 200 | 161 |
| | | Q | 354 | 467 | 13,6 | 24,6 | 203 | |
| | 700 | L | 305 | 468 | 16,8 | 30,9 | 200 | 170 |
| | | Q | 307 | 491 | 15,2 | 30,3 | 198 | |
| 2 | 600 | L | 367 | 480 | 16,3 | 31,1 | 181 | 149 |
| | | Q | 389 | 499 | 15,4 | 29,8 | 220 | |
| | 650 | L | 328 | 456 | 15,6 | 28,8 | 195 | 167 |
| | | Q | 337 | 464 | 13,8 | 27,0 | 211 | |
| | 700 | L | 304 | 464 | 16,8 | 28,8 | 193 | 155 |
| | | Q | 323 | 477 | 16,5 | 32,0 | 202 | |

Die Tabelle 4 zeigt, dass das Emaillieren praktisch ohne Härteverlust durchgeführt werden konnte. Außerdem konnte auch nach dem ein- oder zweimaligen Emaillieren eine hohe Zugfestigkeit Rm des Stahlbleches aufrechterhalten werden.

Durch die Verwendung von Mn-V in Kombination konnte der Festigkeitsverlust zwischen einmaligem und zweimaligem Einbrand auf < 15 MPa begrenzt werden. In Abhängigkeit der gewählten Schlussglühtemperatur konnte der Festigkeitsverlust zwischen schlussgeglühtem Material und einmal eingebranntem Material auf kleiner als 150 MPa limitiert werden. Je höher die Schlussglühtemperatur, umso geringer der Festigkeitsverlust nach einmaligem Emaille-Einbrennen.

## Patentansprüche

1. Emaillierfähiges, kaltgewalztes und schlussgeglühtes Stahlblech, wobei das Stahlblech aus folgenden Elementen besteht (in Gew.-%):
C: 0,05 - 0,09%,
Mn: 0,5 - 2,0%,
V: 0,02 - 0,1%,
Nb: 0 - 0,3%,
Ti: 0 - 0,3%,
Si: < 0,3%,
Al: < 0,1%,
Ni: < 0,35%,
Co: < 0,2%,
N: < 0,04%,
S: < 0,04%,
P: < 0,1%,
Mo: < 0,3%,
Ca: < 0,2%,
der Rest Eisen und unvermeidbare Verunreinigungen.

2. Emaillierfähiges, kaltgewalztes und schlussgeglühtes Stahlblech nach Anspruch 1, wobei das Stahlblech nach einem einmaligen Emaillierprozess eine Dehnungsgrenze Rp0,2 > 300 MPa aufweist.

3. Emaillierfähiges, kaltgewalztes und schlussgeglühtes Stahlblech nach Anspruch 1 oder 2, wobei das Stahlblech nach einem zweimaligen Emaillierprozess eine Dehnungsgrenze Rp0,2 > 300 MPa aufweist.

4. Emaillierfähiges, kaltgewalztes und schlussgeglühtes Stahlblech nach einem der vorhergehenden Ansprüche, wobei V: 0,025 - 0,07% oder 0,03 - 0,06%.

5. Emaillierfähiges, kaltgewalztes und schlussgeglühtes Stahlblech nach einem der vorhergehenden Ansprüche, wobei Mn: 1,1 - 1,8% oder 1,2 - 1,7%.

6. Emaillierfähiges, kaltgewalztes und schlussgeglühtes Stahlblech nach einem der vorhergehenden Ansprüche, wobei das Stahlblech eine Dicke im Bereich von 1, 6 mm bis 4 mm, oder zwischen 2 mm und 3 mm aufweist.

7. Emailliertes, kaltgewalztes und schlussgeglühtes Stahlblech, wobei das Stahlblech aus folgenden Elementen besteht (in Gew.-%):
C: 0,05 - 0,09%,
Mn: 1,0 - 2,0%,
V: 0,02 - 0,1%,
Nb: 0 - 0,3%,
Ti: 0 - 0,3%,
Si: < 0,3%,
Al: < 0,1%,
Ni: < 0,35%,
Co: < 0,2%,
N: < 0,04%,
S: < 0,04%,
P: < 0,1%,
Mo: < 0,3%,
Ca: < 0,2%,
der Rest Eisen und unvermeidbare Verunreinigungen, und
eine Dehnungsgrenze Rp0,2 > 300 MPa aufweist.

8. Verfahren zur Herstellung eines emaillierfähigen, kaltgewalzten und schlussgeglühten Stahlblechs, umfassend:
Erschmelzen einer Stahlschmelze, die aus folgenden Elementen besteht (in Gew.-%):
C: 0,05 - 0,09%,
Mn: 1,0 - 2,0%,
V: 0,02 - 0,1%,
Nb: 0 - 0,3%,
Ti: 0 - 0,3%,
Si: < 0,3%,
Al: < 0,1%,
Ni: < 0,35%,
Co: < 0,2%,
N: < 0,04%,
S: < 0,04%,
P: < 0,1%,
Mo: < 0,3%,
Ca: < 0,2%,
der Rest Eisen und unvermeidbare Verunreinigungen;
Vergießen der Stahlschmelze zu einem Vorprodukt;
Warmwalzen des Vorprodukts zu einem Warmband;
Kaltwalzen des Warmbands zu einem kaltgewalzten Stahlblech; und
Schlussglühen des kaltgewalzten Stahlblechs.

9. Verfahren nach Anspruch 8, wobei eine Warmwalzendtemperatur 890 - 950°C beträgt.

10. Verfahren nach Anspruch 8 oder 9, wobei das Kaltwalzen des Warmbands zu einem kaltgewalzten Stahlblech in ein oder mehreren Stufen mit einem Gesamt-Kaltwalzgrad von mindestens 50% oder 60% oder 65% durchgeführt wird.

11. Verfahren nach einem der Ansprüche 8 bis 10, wobei das Schlussglühen des kaltgewalzten Stahlblechs bei einer Schlussglühtemperatur im Bereich zwischen 550°C und 700°C, insbesondere 550°C und 650°C oder 550°C und 620°C oder 550°C und 600°C durchgeführt wird.

12. Verfahren nach einem der Ansprüche 8 bis 11, wobei das Schlussglühen des kaltgewalzten Stahlblechs ein Haubenglühen umfasst.

13. Verfahren nach Anspruch 12, wobei das Haubenglühen des kaltgewalzten Stahlblechs mit einer Gesamtglühzeit durchgeführt wird, deren untere Grenze 20 oder 25 oder 30 Stunden beträgt und deren obere Grenze 40 Stunden ist.

14. Verfahren nach einem der Ansprüche 8 bis 10, wobei das Schlussglühen des kaltgewalzten Stahlblechs als kontinuierliches Glühen in einem Durchlaufglühofen ausgeführt wird.

15. Verfahren nach Anspruch 14, wobei im Durchlaufglühofen eine Glühtemperatur von 650 - 750°C, vorzugsweise 690 - 725°C eingestellt wird.

16. Verfahren nach einem der Ansprüche 8 bis 15, ferner umfassend:
Haspeln des warmgewalzten Stahlblechs, wobei eine Haspeltemperatur 600 - 750°C beträgt.
